# EUROPÄISCHE PATENTSCHRIFT

(11) **EP 3 218 202 B1**
(45) Veröffentlichungstag und Bekanntmachung des Hinweises auf die Patenterteilung: **08.07.2020**
(21) Anmeldenummer: 15816078.8
(22) Anmeldetag: 11.11.2015
(51) Int. Cl.: B41M 5/025, B41M 5/035, B41M 5/52, B41M 5/50, D06P 5/28

(54) **THERMOSUBLIMATIONSPAPIER, VERFAHREN ZU SEINER HERSTELLUNG UND SEINE VERWENDUNG**
THERMAL SUBLIMATION PAPER, METHOD FOR THE PRODUCTION THEREOF AND USE THEREOF
PAPIER DE THERMOSUBLIMATION, SON PROCÉDÉ DE PRODUCTION ET SON UTILISATION

(30) Priorität: 12.11.2014 DE 102014116550
(43) Veröffentlichungstag der Anmeldung: 20.09.2017
(73) Patentinhaber: Papierfabrik August Koehler SE, 77704 Oberkirch (DE)
(72) Erfinder: KÜHNE, Lutz, 77797 Ohlsbach (DE); JURISCH, Claus, 77654 Offenburg Zell-Weierbach (DE)
(74) Vertreter: Held, Stephan
(86) Internationale Anmeldenummer: PCT/DE2015/100484
(87) Internationale Veröffentlichungsnummer: WO 2016/074671

(56) Entgegenhaltungen:
- EP-A1- 0 805 049
- US-A- 5 242 739
- US-A1- 2003 026 957

## Beschreibung

Die Erfindung betrifft ein Thermosublimationspapier zum Bedrucken mit Tinten, insbesondere mit Ink-Jet-Tinten, bei dem auf einem Basispapier eine zu bedruckende Thermotransferschicht ausgebildet ist, ein Verfahren zu dessen Herstellung und die Verwendung zum weitergehenden Bedrucken flächiger Materialien, insbesondere von Textilien nach dem Thermosublimationsdruck.

Beim Thermosublimationsdruck handelt es sich um ein indirektes Druckverfahren, bei dem z.B. ein Thermosublimationspapier mit geeigneten sublimierbaren Farbstoffen seitenverkehrt bedruckt wird, wobei dann das Druckbild mit einer Thermotransferpresse im Umdruckverfahren durch Erhitzen auf bis zu 230°C auf das jeweilige Trägermaterial übertragen wird. Unter Sublimation bezeichnet man den direkten Übergang der Farbstoffe vom festen in den gasförmigen Aggregatzustand, ohne dass es zu dem sonst üblichen Zwischenschritt im flüssigen Zustand kommt. Im Textildruck wird das Motiv also mit dem sublimierbaren Farbstoff auf das Trägermaterial übertragen. Voraussetzung hierfür ist es, dass die Farbstoffe im Bereich von etwa 170 bis 230°C mit einer hinreichenden Geschwindigkeit sublimieren und beispielsweise in die Fasern des Textils diffundieren und so darin gut haften. Verwendet werden insbesondere Dispersionsfarbstoffe, wie vorzugsweise Azofarbstoffe und Anthrachinonfarbstoffe, die wasserunlöslich sind. Zum Einsatz kommen beim Sublimationsdruck insbesondere Inkjetdrucker mit Spezialtinten. Nach dem Übertrag des Motivs auf das zu bedruckende Material spürt man darauf keinen Farbauftrag, da die Tinte vollständig in das bedruckte Material eindampft.

Die Vorteile beim Thermosublimationsdruck sind vor allem darin zu sehen, dass sich unterschiedliche Materialien mit Fotoqualität bedrucken lassen, die vergleichsweise geringen Kosten und eine bessere Umweltverträglichkeit. Auf Binde- und Lösungsmittel, die bei anderen Druckverfahren in der Faser vorhanden sein können und ausgewaschen werden müssen, kann verzichtet werden. Zudem ist der Druck sehr resistent gegen UV-Strahlung und andere Umwelteinflüsse. Die Vorteile des Thermosublimationsdrucks liegen in dem sehr guten Druckergebnis, das zudem sichtbar, aber im Hinblick auf den Warengriff kaum spürbar ist. Zudem können sämtliche Bilder, Grafiken und Fotos umgesetzt werden. Insgesamt ist der Thermosublimationsdruck auch bei Einzelstücken günstig.

Gegenüber den bezeichneten Vorteilen treten die Nachteile des Thermosublimationsdrucks gegenüber Vergleichsverfahren in den Hintergrund. Allerdings werden die besten Ergebnisse auf hellen Textilien erzielt, bei dunklen Textilien müssten weiße Trägerfolien als Zwischenschicht verwendet werden. Ein gewisser Nachteil liegt darin, dass nur bestimmte Textilien mit besonderem Vorteil unmittelbar bedruckt werden können, und zwar insbesondere solche auf Basis von Kunststofffasern, insbesondere auf Basis von Polyester.

Auf der Grundlage der oben beschriebenen Thermosublimationstechnologie wurden verschiedene vorteilhafte Weiterentwicklungen vorgenommen, die im Stand der Technik eingehend beschrieben sind. Die vorliegende Erfindung geht dabei aus von dem Stand der Technik nach der US 2005/0186363 A1 (entspricht der CH 690 726 A5). Dieser betrifft ein zum Bedrucken mittels Ink-Jet-Tinten geeignetes Thermotransferpapier, das auf der zu bedruckenden Seite mit einer Trenn- oder Sperrschicht versehen ist. Diese soll eine Durchlässigkeit bzw. Porosität von höchstens 100 ml/min (nach ISO-Norm 5636-3) aufweisen und vorzugsweise auf Polyvinylalkohol, Carboxymethylcellulose, Alginat und Gelatine beruhen. Besonders bevorzugt ist Carboxymethylcellulose eines Substitutionsgrades (DS) von etwa 0,2 bis etwa 0,3. Der Sperrschicht können Füllstoffe einverleibt sein. Dieses Thermosublimationspapier soll, wenn es nach dem Ink-Jet-Druck eingefärbt wird, kein oder ein nur geringes Verlaufen der aufgedruckten Farben zeigen. Gleichzeitig soll beim Thermotransfer des sich auf der Oberfläche der Sperrschicht befindenden Farbstoffs auf ein Substrat eine hohe Transferausbeute erreicht werden. Dies wird darauf zurückgeführt, dass die Eigenschaften der Sperrschicht und deren geringe Durchlässigkeit dazu führen, dass die dispergierten Farbstoffteilchen im Wesentlichen an der Oberfläche der Sperrschicht verbleiben und nicht oder nur in stark begrenztem Ausmaß in deren Poren eindringen. Die Sperrschicht soll eine solche Zusammensetzung aufweisen, dass das Wasser der wässrigen Dispersion der sublimierbaren Farbstoffteilchen der Ink-Jet-Tinte verhältnismäßig schnell aufgenommen wird, insbesondere durch das darunterliegende Basispapier oder durch andere Schichten zwischen dem Basispapier und der Sperrschicht, ohne die Poren der jeweiligen Schichten zu verstopfen.

Während bei dem oben beschriebenen Thermosublimationsdruck lediglich der sublimierbare Farbstoff, aufgedruckt auf das Thermosublimationspapier, übertragen wird, gibt es auch eine Technologie, bei der das Motiv zunächst auf eine Trägerfolie gedruckt wird, wobei die Trägerfolie mit einer Thermotransferpresse komplett auf das zu bedruckende Material übertragen wird. Hier lässt sich die Transferfolie ähnlich wie Papier bedrucken. Daher können gewöhnliche PC-Drucker mit sämtlichen Farben und Rasterungsmethoden verwendet werden. Auf diesem technischen Grundgedanken beruht der Stand der Technik nach der US 2003/0107633 A1 sowie der US 6,495,241 B2. Eine gewisse technologische Nähe zeigt hier der Stand der Technik nach der US 5,242,739 A. Der wesentliche Unterschied der Thermosublimationstechnik und der Technologie des gesamten Übertrags einer Trägerfolie beim Thermotransfer beruht also darauf, dass im ersten Fall beim Thermotransfer eine "Verbundfestigkeit" gewährleistet sein muss, was im letzteren Fall nicht gilt und sogar ausgeschlossen ist. Vielmehr wird deswegen für einen vollkommenen Übergang der Trägerfolie beim Druckvorgang eine "Release-Schicht" vorgesehen.

Es hat sich gezeigt, dass das oben beschriebene bekannte Thermosublimationspapier verbesserungsbedürftig ist, insbesondere für das Bedrucken von Textilien, dies im Hinblick auf eine verbesserte Haftung der Textilien in der Transferpresse, auf ein schnelles Trocknen der Oberfläche der Sperrschicht beim Bedrucken mit einer wässrigen Tinte, insbesondere einer Ink-Jet-Tinte, und auf ein nachteiliges Verwischen bzw. Verlaufen der Farben beim Tintenaufdruck (Mottling).

Die Erfindung hat sich daher die Aufgabe gestellt, die oben geschilderten Nachteile des Standes der Technik zu beheben. Es soll insbesondere die Haftung des Thermosublimationspapiers beim Bedrucken von insbesondere flächigen Textilien optimiert, die Tintentrocknung beim Bedrucken des Thermosublimationspapiers mit Tinten, insbesondere Ink-Jet-Tinten, beschleunigt und ein nachteiliges Mottling des Transferausdrucks auf dem Textil weitestgehend reduziert werden. Darüber hinaus soll beim Druckvorgang eine möglichst hohe Transferausbeute erzielt werden.

Diese Aufgabe wird erfindungsgemäß durch ein Thermosublimationspapier zum Bedrucken mit einen sublimierbaren Farbstoff enthaltenden Tinten gemäß Anspruch 1 gelöst.

Dabei wird es bevorzugt, dass die thermoplastischen Teilchen einen Schmelzpunkt von 120°C bis 190°C, insbesondere von 130°C bis 170°C, aufweisen. Auch können folgende Schmelzpunktbereiche als bevorzugt bewertet werden: 35°C bis 150°C, vorzugsweise 55°C bis 105°C, insbesondere 75°C bis 100°C. Zudem ist es zweckmäßig, dass die thermoplastischen Teilchen eine Teilchengröße von 0,5 bis 3 µm, insbesondere 0,7 bis 1,5 µm, aufweisen.

Die Menge der in die Thermotransferschicht einbezogenen thermoplastischen Teilchen beträgt 5 bis 65 Gew.-%, insbesondere 10 bis 45 Gew.-%. Die thermoplastischen Teilchen beruhen auf einem Polymer, das man auch als "klebendes Polymer" mit relativ hoher Teilchengröße bezeichnen kann. Die Erfinder vermuten, dass die isolierte Lage der einzelnen thermoplastischen Teilchen in der Matrix der Thermotransferschicht deren Verschmelzen zu einem Film bei der Trocknung in der Papier- oder Streichmaschine verhindert, wobei sie gleichzeitig als Störpartikel die Ausbildung einer geschlossenen Sperrschicht des wasserlöslichen Polymers graduell behindern. Dadurch bleibt die für eine schnelle Trocknung erforderliche offene Struktur der Papieroberfläche erhalten. Die gewählte vergleichsweise hohe durchschnittliche Teilchengröße der eingesetzten thermoplastischen Partikel erweist sich bzgl. dieses Mechanismus als vorteilhaft. Das bedeutet eine vorteilhafte Textilhaftung der Thermotransferschicht beim Farbtransfer in einer Farbtransferpresse bei gleichzeitig beschleunigter Trocknung der Ink-Jet-Tinten beim vorhergehenden Ink-Jet-Bedrucken des Papiers.

Beim Basispapier spielt dessen ausreichende Festigkeit und Dimensionsstabilität im Hinblick auf die spätere Anwendung zum Bedrucken verschiedener Materialien, insbesondere von Textilien, eine Rolle. So wählt man zur Ausbildung des Basispapiers vorzugsweise eine solche Zusammensetzung, dass beim Ausbilden der Thermotransferschicht und beim Bedrucken mit einer wässrigen Ink-Jet-Tinte eine ausreichende Festigkeit und Dimensionsstabilität gewährleistet bleibt, so dass sich das Papier dimensionsinstabil verhält, zumindest beim Bedrucken.

In der Wahl des thermoplastischen Materials der Teilchen, die der Thermotransferschicht einverleibt sind, unterliegt die Erfindung keiner kritischen Einschränkung. Es ist von Vorteil, wenn diese auf Polyolefinen, insbesondere auf ein Copolymer aus Ethylen und Propylen, Polyacrylaten, Polymethacrylaten, Acrylnitril-Butadien-Styrol-Polymeren, Polylactaten, Polycarbonaten, Polyethylenterephthalat, Polystyrol, Polyvinylchlorid, Polyetherketonen, Zelluloid oder Polyamiden beruhen.

Im Hinblick darauf, dass sich die thermoplastischen Teilchen in einer mehr oder weniger hydrophil ausgebildeten Thermotransferschicht befinden, hat es sich für das funktionelle Zusammenwirken zwischen thermoplastischen Teilchen und den übrigen Materialkomponenten der Thermotransferschicht gezeigt, dass Vorteile erreicht werden, wenn auf der Oberfläche der Teilchen hydrophile Gruppen, insbesondere in Form von Carboxylat-, Hydroxyl-, Sulfonat- und/oder Amino-Gruppen, ausgebildet sind.

Ein besonders vorteilhaftes Handelsprodukt, das erfindungsgemäß eingesetzt werden kann, ist ein Polyethylen/Polypropylen-Copolymer, das unter der Bezeichnung HYPOD 2000 als Polyolefin-Dispersion (von der Firma Dow) vertrieben wird. Der Schmelzpunkt liegt bei etwa 89°C, der Tg-Wert bei -26°, der pH-Wert der Dispersion zwischen 9,5 und 10,5 und die spezifische Dichte bei 0,93 g/cm³.

Um die erfindungsgemäß gestellte Aufgabe in dem wünschenswerten Umfange zu lösen, weist das Thermosublimationspapier (mit der Grundstruktur Basispapier/Thermotransferschicht) gemäß der Erfindung eine Porosität von höchstens 200 ml/min, insbesondere höchstens 150 ml/min, und/oder mindestens 25 ml/min (nach ISO-5636-3) auf. Besonders bevorzugt ist es, wenn die Porosität 120 bis 40 ml/min, insbesondere 100 bis 60 ml/min, beträgt. Die Porositätsangaben werden weitestgehend durch die Porosität der Thermotransferschicht bestimmt, so dass man deren Porositätswerte unter praktischen Gesichtspunkten mit denjenigen des Thermosublimationspapiers gleichsetzen kann. Abweichendes gilt, wenn eine Zwischenschicht oder eine Rückseitenbeschichtung eine geringere Porosität als die Thermotransferschicht aufweist und somit für das gesamte Thermosublimationspapier porositätsbestimmend wird. In einem solchen Fall sind Luftdurchlässigkeitswerte bis 0 ml/min denkbar.

In Einzelfällen ist es von Vorteil, wenn die Thermotransferschicht auf die Siebseite des Basispapiers aufgetragen wird, da diese eine höhere Glätte als die Filzseite aufweist. Diese ist normalerweise glatter als die Filzseite. Es kann auf diese Weise eher eine ausreichend glatte und geschlossene Thermotransferschicht erzielt werden. Daher ist für eine solche geschlossene Thermotransferschicht weniger Streichmasse erforderlich. Dennoch könnte der Auftrag einer ausreichend dicken und glatten Thermotransferschicht auf die Filzseite die gleiche Wirkung haben. Grundsätzlich gilt, dass in einer dichteren Thermotransferschicht die Transferausbeute und die Gleichförmigkeit des späteren Druckbildes auf beispielsweise Textilien besser sind. Demzufolge ist es, noch einmal angesprochen, ein Vorteil des Aufbringens einer Thermotransferschicht auf die Siebseite des Papiers, die Siebseite glatter als die Filzseite ist. Daraus ergibt es sich, dass die ausgebildete Thermotransferschicht eine konstantere Dichte und Schichtdicke aufweist. Eine gleichmäßige Thermotransferschicht mit konstanter Dichte und Schichtdicke ergibt eine gleichmäßigere Absorption bzw. einen gleichmäßigeren Transport des Wassers der Tinte, was der Qualität des Thermotransferdrucks zugute kommt. Ein weiterer Vorteil der Ausbildung der Thermotransferschicht auf der Siebseite ist der, dass Unregelmäßigkeiten, welche normalerweise in Papier auftreten, einen geringeren Einfluss ausüben. Ein ungleichmäßige Thermotransferschicht führt zu einer ungleichmäßigen Absorption und damit zu einer Verminderung der Farbtransferausbeute sowie zu einem unregelmäßigen Farbtransfer der sublimierbaren Farbstoffe vom Thermosublimationspapier auf die zu bedruckende Fläche, insbesondere Textilien.

Das bevorzugte Flächengewicht der Thermotransferschicht liegt zwischen 2 und 25 g/m² otro und insbesondere zwischen 4 und 10 g/m² otro. Hierbei gilt der Bereich von 5 bis 8 g/m² otro als besonders bevorzugt. Das Flächengewicht des Basispapiers beträgt vorzugsweise 35 bis 130 g/m² otro, insbesondere 70 bis 100 g/m² otro. Die Angabe des bevorzugten Flächengewichts ist von fachmännischer Bedeutung, um das erfindungsgemäß angestrebte Ziel optimiert zu erreichen. Das Flächengewicht der Thermotransferschicht entspricht vorzugsweise einer Schichtdicke von 1,5 bis 20 µm, insbesondere von 3 bis 8 µm. Die bezeichneten Werte des Flächengewichts des Basispapiers korrelieren mit einer bevorzugten Schichtdicke von 45 bis 165 µm, insbesondere von 90 bis 130 µm.

Zweckmäßig ist es insbesondere, sowohl dem Cobb-Wert des Basispapiers als auch der Thermotransferschicht Aufmerksamkeit zuzuwenden, insbesondere im Hinblick auf vorteilhafte Ausgestaltungen. Der Cobb-Wert gibt Auskunft über das Wasseraufnahmevermögen von Papier bzw. Papiermaterialien. Dieser Wert hat Bedeutung für die wünschenswerte Stabilität. Zudem ist die Beschreib- und Bedruckbarkeit mit Tinten, wie mit Inkjetdruckern, nur bei Papieren in wünschenswertem Ausmaß möglich, die bestimmte Wasseraufnahmewerte haben. Im vorliegenden Fall bedeutet der Cobb-Wert insbesondere auch ein Maß für die Hydrophilie der bezeichneten Schichten. Dabei ist davon auszugehen, dass der Cobb-Wert des Basispapiers im erfindungsgemäßen Verbundmaterial niedriger ausfällt als bei dem Ursprungsbasismaterial. Er kann aber auch gleichbleibend sein. Bevorzugt ist es, dass der Cobb-Wert des Basispapiers vorzugsweise 55 bis 150 g/m², insbesondere 70 bis 140 g/m², beträgt. Im Verbundmaterial (ohne Rückseitenbeschichtung) gelten folgende bevorzugte Werte: Für das Basispapier (Rückseite vermessen) 45 bis 165 g/m², insbesondere 55 bis 150 g/m²; Thermotransferschicht (Vorderseite vermessen) 30 bis 120 g/m², insbesondere 40 bis 110 g/m². Hier wird demzufolge die Wasseraufnahme gemessen. Der Cobb-Wert wird nach DIN EN 20535 bestimmt. Wenn allerdings eine Rückseitenbeschichtung aufgebracht wird, dann kann der Cobb-Wert, von der Rückseite gemessen, durchaus zwischen 0 und 150 g/m² liegen, je nachdem, wie sich die Beschichtung zusammensetzt.

Die Thermotransferschicht lässt sich dadurch auf einen vorteilhaften Grad an Hydrophilie einstellen, dass Bindemittel in Form von wasserlöslichen Mono-, Oligo- oder Polymeren einbezogen werden, insbesondere Polyvinylalkohol, Carboxyalkylcellulose, Stärke, Stärkeabbauprodukte, insbesondere in Form von Dextrinen, modifizierte Stärke, Cellulosederivate, höherwertige Alkohole insbesondere in Form von fünfwertigen Alkoholen (Pentiten) sowie sechswertigen Alkoholen (Hexiten), insbesondere in Form von Sorbit, Alginaten, und/oder Gelatine. Demzufolge sind die zur Ausbildung der Thermotransferschicht herangezogenen monomeren, oligomeren oder polymeren Materialien nicht nur wasserlöslich, sondern sie vermitteln im Rahmen der Erfindung den relevanten Schichten (Thermotransferschicht und Basispapier) die wünschenswerte Hydrophilie. Es handelt sich demzufolge um hydrophile Mono-, Oligo- oder Polymere.

Es kann in Einzelfällen vorteilhaft sein, wenn die Thermotransferschicht bis zu 60 Gew.-%, insbesondere 0,3 bis 35 Gew.-%, eines Füllstoffs, insbesondere in Form von Kaolin, kalziniertem Kaolin, gefälltem CaCO₃ und/oder Kieselsäure, enthält. Dies führt zu dem Vorteil, dass die Tintentrocknung und die Schärfe des Druckbildes begünstigt wird.

Es ist im Belieben des Fachmanns, bei der Herstellung des erfindungsgemäßen Thermosublimationspapiers weitere Additive einzubeziehen, insbesondere in die Thermotransferschicht und/oder in weiter optional ausgebildete Schichten bzw. Zwischenschichten. Dabei kann es sich beispielsweise um organische Materialien, insbesondere spezielle Bindungsmittel und/oder oberflächenaktive Stoffe, und/oder anorganische Materialien handeln. In Einzelfällen ist der Einbezug oberflächenaktiver Stoffe von Vorteil, wobei hier keine Einschränkung existiert. Es kann sich bei den oberflächenaktiven Stoffen um solche anionischer, kationischer, amphoterer oder nicht-ionischer Form handeln.

Die Ink-Jet-Tinten, die zum Bedrucken des erfindungsgemäßen Thermosublimationspapiers geeignet sind, sind wässrige Tinten, bei denen der Farbstoff in Form von Teilchen vorliegt, insbesondere in Form von Pigmenten. Die Ink-Jet-Tinten sind solche, die Wasser als überwiegenden flüssigen Bestandteil enthalten, wobei die Farbstoffteilchen in der wässrige Phase dispergiert vorliegen. Derartigen Tinten können Verdicker zugegeben werden, wenn die Tinte eine pastöse Masse, beispielsweise in einem Rotationssiebdruck, weiterverarbeitet. Ink-Jet-Tinten enthalten typischerweise Farbstoff- bzw. Pigmentteilchen in einer Größenordnung von etwa 0,05 bis 1 µm, insbesondere 0,2 bis 1 µm, in praktischen Anwendungsfällen zweckmäßigerweise 0,2 bis 0,3 µm. Demzufolge wurde erfindungsgemäß die Thermotransferschicht so ausgestaltet, dass die Farbstoffteilchen nicht oder nur in unwesentlichem Ausmaß in die Poren der Thermotransferschicht eindringen.

Dem Fachmann ist es problemlos möglich, im Rahmen der Erfindung geeignete sublimierbare Farbstoffe zu ermitteln. Diesbezüglich sei auf die vorstehenden grundsätzlichen Ausführungen zum Thermosublimationsdruck verwiesen. Die Farbstoffe müssen durch Erhitzen bis auf 230°C auf das gewählte Trägermaterial übertragbar sein. Besondere Voraussetzung ist es, dass die Farbstoffe im Bereich von 170°C bis 230°C mit hinreichender Geschwindigkeit sublimieren und, im Falle des Bedruckens eines Textils, in die Fasern hineinsublimieren. Besonders geeignet sind hier sogenannte "Disperse dyes". Diese sind in der Regel wasserunlösliche Farbstoffe, die insbesondere zum Bedrucken von Polyester- und Acetat-Fasern geeignet sind. Die Dispersionsfarbstoff-Moleküle sind die kleinsten Farbstoffmoleküle unter sämtlichen Farbstoffen. Ein Dispersionsfarbstoff-Molekül basiert hier insbesondere auf Azobenzol (wie z.B. Disperse Red 1 oder Disperse Red Orange) oder Anthrachinon, die Nitro-, Amin- oder Hydoxylgruppen und dergleichen angelagert haben. Besonders geeignet sind demzufolge im Rahmen der Erfindung Azo- und Anthrachinonfarbstoffe. Charakteristisch für Azofarbstoffe sind ein oder mehrere Azobrücken als Chromophor. Azofarbstoffe bilden zahlenmäßig die stärkste Farbstoffklasse. Sie weisen polare oder unpolare Substituenten auf und können so auf das erforderliche Medium gezielt zugeschnitten werden. Im Ergebnis ist es im Lichte der vorliegenden Erfindung problemlos möglich, für den erforderlichen Sublimationsvorgang geeignete Farbstoffe zu ermitteln bzw. zu beschaffen.

Das erfindungsgemäße Thermosublimationspapier zeigt weitere vorteilhafte Werte, die insbesondere bei ihrer Anwendung in Erscheinung treten: 1. Eine optimale Haftung des Thermosublimationspapiers beim Thermotransferdruck auf den zu bedruckenden Substraten, 2. einen günstigen Tintentrocknungswert und 3. ein vorteilhaft reduziertes Mottling.

Das erfindungsgemäße Thermosublimationspapier zeichnet sich insbesondere dadurch aus, dass die Haftung der Transferschicht auf einem zu bedruckenden Substrat die Note 3 oder weniger, insbesondere 1 oder 2, aufweist. Die Methode, nach der der Haftungswert bestimmt wird, wird nachfolgend beschrieben. Ferner zeigt das erfindungsgemäße Thermosublimationspapier einen vorteilhaften Tintentrocknungswert von weniger als 15%, insbesondere weniger als 10%, wobei ein Wert von 0 bis 8 % besonders vorteilhaft ist. Bei der Bestimmung des Tintentrocknungswertes wird in der später beschriebenen Weise vorgegangen. Ein unerwünschtes Mottling wird erfindungsgemäß weitestgehend reduziert. Es hat sich gezeigt, dass ein Mottling von weniger als 3, insbesondere weniger als 2, demzufolge auch 1, erreichbar ist. Die Methode, nach der das Mottling bewertet wird, wird später im Einzelnen dargestellt.

Gegenstand der Erfindung ist auch ein Verfahren zur Herstellung des erfindungsgemäßen Thermosublimationspapiers. Dieses ist dadurch gekennzeichnet, dass auf ein poröses Basispapier eines Cobb-Wertes von 55 bis 150 g/m², insbesondere 70 bis 150 g/m², in einer Papier- oder Streichmaschine on- oder offline eine wässrige Streichmasse aufgetragen wird, die thermoplastische Teilchen und zur Ausbildung einer hydrophilen Thermotransferschicht geeignete Bestandteile, wie in den vorstehenden Ansprüchen definiert, enthält und danach zum Erhalt des Thermosublimationspapiers eine Trocknung durchgeführt wird.

Die Berücksichtigung einer wünschenswerten Viskosität spielt insbesondere in Zusammenhang mit Carboxymethylcellulose (CMC) eine Rolle. Da wässrige Lösungen im Allgemeinen eine hohe Viskosität haben, empfiehlt es sich, mit weiteren hydrophilen Substanzen, beispielsweise Sorbit und/oder Dextrin, einzumischen, damit eine besonders praktikable Streichmasse (Feststoffgehalt und Viskosität) entsteht. Man kann nicht grundsätzlich davon ausgehen, dass man nur mit Alkoxyalkylcellulose oder -stärke bzw. noch allgemeiner anionischen Cellulosen- oder Stärkederivate funktionsfähige Thermosublimationspapiere herstellen kann. So wurden im Rahmen der Erfindung positive Erfahrungen auch mit nativer Stärke und nichtionischen Stärkederivaten gemacht.

Eine grundsätzliche Rahmenrezeptur der Erfindung lässt sich wie folgt darstellen: Wesentlicher Bestandteil der wässrigen Streichmasse ist eines oder mehrere der vorstehend bezeichneten hydrophilen Bindemittel sowie die dargestellten thermoplastischen Teilchen. Für diese beiden Komponenten könnte man ein, bezogen auf die Trockenmasse, für das hydrophile Bindemittel angeben 55 bis 80% otro, insbesondere 60 bis 70% otro und für die thermoplastischen Teilchen 10 bis 45% otro, insbesondere 30 und 40% otro. Als konkrete Richtlinie könnte man hier angeben 66% otro hydrophiles Bindemittel und 33% otro thermoplastische Teilchen.

Der Wassergehalt der Streichmasse liegt zweckmäßigerweise zwischen 60 und 85 Gew.-%, insbesondere zwischen 70 und 80 Gew.-%. wobei als konkrete Richtlinie ein Wassergehalt von 75% angegeben werden könnte. Bei der Festlegung des Wassergehaltes sowie der weiteren Bestandteile in Form des hydrophilen Bindemittels und der thermoplastischen Teilchen könnte als leitende technische Größe die Brookfield-Viskosität (gemessen bei 100 U/min) bezeichnet werden. Diese liegt vorzugsweise in dem Bereich von 750 bis 950 mPa.s, insbesondere zwischen 800 und 900 mPa.s.

Hierbei wird beim Beschichten des Basispapiers insbesondere so vorgegangen, dass ein Überschuss einer wässrigen Dispersion von insbesondere 10 bis 25 Gew.-% an z.B. Carboxymethylcellulose aufgetragen wird. Es ist von Vorteil, dass der Überschuss anschließend mit einer Wischrakel (Messerrakel) abgestreift und das Papier dann auf übliche Weise getrocknet wird. Das übliche Trocknen kann insbesondere mit dampfbeheizten Zylindern, Heißluft, Infrarotstrahlern etc. erfolgen.

Das erfindungsgemäße Verfahren wird vorteilhafterweise dadurch weitergebildet, dass zwischen der Thermotransferschicht und dem Basispapier in einem getrennten Arbeitsschritt oder gleichzeitig on- oder offline eine oder mehrere Schichten ausgebildet werden, die der Thermotransferschicht entspricht, jedoch keine thermoplastischen Teilchen enthält. Auch ist es in Einzelfällen zweckmäßig, dass zwischen der Thermotransferschicht und dem Basispapier in einem getrennten Arbeitsschritt oder gleichzeitig on- oder offline eine oder mehrere Schichten ausgebildet werden, die nicht der Zusammensetzung der Thermotransferschicht entsprechen. Ferner kann es vorteilhaft, dass zwischen der Thermotransferschicht und dem Basispapier in einem getrennten Arbeitsschritt oder gleichzeitig on- oder offline eine Schicht ausgebildet wird, die der Thermotransferschicht entspricht.

In der Regel ist es bevorzugt, ein ungeleimtes Basispapier einzusetzen. In Einzelfällen ist es für den mit der Erfindung angestrebten Erfolg nicht hinderlich, ein schwach geleimtes Basispapier heranzuziehen, was Vorteile zeigen kann, wie eine verbesserte Dimensionsstabilität. Ein schwach geleimtes Basispapier enthält vorzugsweise als Leimungsmittel Harzleim, Alkenyl-Bernsteinsäureanhydrid (ASA), Alkyl Keten Dimer (AKD) und/oder ein synthetisches Leimungsmittel auf Basis von Styrol-Acrylat (SA).

Die Streichmasse kann zur Ausbildung der Thermotransferschicht nach üblichen Streichverfahren aufgebracht werden, insbesondere in Form eines Vorhangstrichs, als Walzen- oder Düsenauftrag mit Rollrakel oder Rakelmesser, mit einer Filmpresse oder mittels eines Druckverfahren, insbesondere mit einer Rasterwalze. Ferner ist es zweckmäßig, wenn man den Effekt einer gewissen Sperrwirkung für Streichfarben- oder Tintenbestandteile beim Streichen oder Bedrucken erzielen will, dass das Basispapier anorganische Bestandteile, insbesondere in Form von Pigmenten mit ausgeprägter Plättchenstruktur, wie z.B. Kaolin oder Talkum, enthält.

Schließlich kann es zu Vorteilen führen, wenn auf der Rückseite des Thermosublimationspapiers on- oder offline eine oder mehrere weitere Schichten ausgebildet werden, insbesondere als Schutzschicht zur Vermeidung der ungewünschten Sublimation von Transferfarbstoffen durch die Rückseite des Thermosublimationspapiers. Weitere Funktionen der Rückseitenbeschichtung können darin bestehen, dass die Planlage gesteuert oder ein unerwünschtes Verblocken in der Rolle oder im Stapel durch eine vorteilhafte Wahl der Formulierung der Rückseitenbeschichtung vermieden wird. Um diese oder andere Effekte zu erzielen, ist es vorteilhaft, wenn die Rückseitenbeschichtung bzw. die Beschichtung derart ausgebildet wird bzw. werden, dass sie organische Materialien, insbesondere Bindemittel und/oder oberflächenaktive Stoffe, und/oder anorganische Materialien, insbesondere Pigmente, enthält.

Bei der Durchführung des erfindungsgemäßen Verfahrens benötigt der Fachmann neben den oben angestrebten erfindungsgemäßen Merkmalen des Thermosublimationspapiers keine weiteren wesentlichen verfahrenstechnischen Anweisungen. Hier kann er im Rahmen handwerklicher Bemühungen vorgehen.

Das erfindungsgemäße Thermosublimationspapier, das sich durch die wünschenswerte Haftung bei der Anwendung bzw. Ausübung des Thermosublimationsdrucks sowie durch eine vorteilhaft schnelle Trocknung beim Drucken mit Ink-Jet-Tinten auszeichnet, lässt sich mit Vorteil zum Bedrucken flächiger Materialien heranziehen. Bevorzugt gilt das für Folien, unabhängig davon, ob sie mehr oder weniger hydrophil oder hydrophob sind, sowie für Textilien, wie insbesondere Gewebe, Gewirke und/oder Filz, insbesondere wenn diese aus Kunstfasern aufgebaut sind.

Materialien, die für den Sublimationsdruck mit dem erfindungsgemäßen Thermosublimationspapier besonders gut geeignet sind, sind beispielsweise T-Shirts und dergleichen. Sie bestehen häufig aus Kunststoffmaterialien, insbesondere Polyestermaterialien, oder sind mit einer Polyesterschicht überzogen, was beispielsweise für Naturfasern, wie Baumwolle, als bevorzugt gilt. Grundsätzlich kommen als weitere Fasern, so solche aus Polyamid, Polyacrylnitril und Celluloseacetat, in Frage. Natürliche Fasern aus Baumwolle und Wolle sind weniger geeignet. Der Thermotransferdruck gelingt aber, wenn diese Fasern vorher, z.B. mit Quellmitteln, präpariert werden. Ebenso können Trägerstoffe mit polymerer Beschichtung, wie Holz, Aluminium, Glas oder Keramik, mittels Sublimationsdruck bedruckt werden.

Vor der angesprochenen Verwendung wird das erfindungsgemäße Thermosublimationspapier demzufolge insbesondere mit Ink-Jet-Tinten in Form einer wässrigen Suspension bedruckt. Nach dem Trocknen verbleiben die Farbstoffteilchen auf der Oberfläche der Thermotransferschicht. Das ausgebildete Farbmuster wird anschließend im Thermotransferdruck auf die zu bedruckende Fläche (Substrat) übertragen.

Besondere Vorteile der Erfindung wurden vorstehend zum Ausdruck gebracht. Ein zusätzlicher Vorteil besteht darin, dass das erfindungsgemäße Thermosublimationspapier beim Bedrucken mit einem Tintenstrahldrucker mit einer wässrigen Ink-Jet-Tinte, die eine Suspension sublimierbarer Farbstoffe enthält, praktisch kein Verfließen der Tinte zeigt. Dies bedeutet, dass kein starkes Vermischen der Pixel auftritt und später ein sauberes und zufriedenstellendes Farbbild entsteht. Vorteilhafterweise wird bei dem Thermotransferdruck zudem allenfalls eine geringe Druckwolkigkeit (Mottling) erzielt. Schließlich erzielt man mit dem erfindungsgemäßen Thermosublimationspapier beim Thermotransfer eine wünschenswert hohe Transferausbeute der Farbstoffe. Bedeutsam ist es, dass zum Bedrucken des Thermosublimationspapiers beliebige Drucktechniken geeignet sind, bei denen eine wässrige Tinte mit darin suspendiertem Farbstoff herangezogen wird. Hierbei kann es sich auch um Kontaktdruckverfahren, wie das Siebdruckverfahren, handeln. In jedem Fall wird beim Sublimationsdruck, in der Transferpresse eine hinlänglich hohe Temperatur eingestellt, die in der Regel zwischen etwa 170°C und 230°C liegt. Selbst bei diesen hohen Temperaturen bewahrt das erfindungsgemäße Thermosublimationspapier die gewünschte Verbundfestigkeit. Anders als bei der Technologie, bei der eine Trägerfolie aufgedruckt wird bzw. diese in der Transferpresse komplett auf den Stoff übertragen wird, demzufolge die Verbundfestigkeit vermieden werden soll, zeichnet sich das erfindungsgemäße Thermosublimationspapier hier als besonders vorteilhaft aus. Ein Vorteil der Erfindung liegt auch darin, dass das zu bedruckende Substrat, vorzugsweise in flächiger Form, bei den Thermosublimationstemperaturen mit einem Farbdruck versehen wird, nicht eingeschränkt ist. So kann es sich nicht nur um textile, insbesondere flächige textile Materialien handeln, sondern auch um Substrate aus Stein, Holz oder Metall oder anderen vergleichbaren Materialien.

Nachfolgend wird die Erfindung anhand verschiedener Beispiele noch näher erläutert.

### Beispiele

Auf zwei verschiedenen Rohpapieren (Basispapier) wurde jeweils eine Thermotransferschicht ausgebildet, wobei bei einem Vergleichsbeispiel keine thermoplastischen Teilchen einbezogen wurden, demgegenüber jedoch bei dem erfindungsgemäßen Beispiel eine modifizierte Beschichtung, die zusätzlich eine wässrige Polyolefindispersion (Wassergehalt etwa 55 Gew.-%) enthält, aufgetragen wurde. Es wurde jeweils ein Strichauftrag von 7,5 bis 8 g/m² appliziert. Die aufgetragene Thermotransferschicht wurde auf dem Basispapier anschließend in einem Trockenschrank getrocknet und anschließend 24 h bei 21 °C und 53 +/-3 % rel. Luftfeuchte klimatisiert. Die resultierenden Thermosublimationspapiermuster wurden anschließend anwendungstechnisch bewertet. Hierbei wurden die Muster mit der handelsüblichen Ink-Jet-Tinte J-next Subly (vertrieben von der Firma J-Teck3 SRL) sowie der handelsüblichen Ink-Jet-Tinte Sawgrass ArTainium UV+ (vertrieben von der Fa. Sawgrass Europe) mit einem handelsüblichen Tintenstrahldrucker (EPSON STYLUS PRO4450) bedruckt. Die Druckereinstellungen wurden hierbei wie folgt gewählt: Medium: Photo Quality Ink Jet Paper, Qualitätsstufe: Stufe 4, Qualität: Superfein 1440x720 dpi, Birektional: Ein, Farbe: Farb- / SW-Foto, Farbanpassung: ICM, Modus: Treiber-ICM (Standard). Der Transferdruck in der Transferpresse wurde für 40 s bei 204 °C vorgenommen; als Textil wurde hierbei ein Tuch aus Polyester mit einem Flächengewicht von 250 g/m² und einem Randwinkel von 56 - 58 °/2 gewählt, wobei auf ein ungestrichenes Schutzpapier mit einem Flächengewicht ≤ 60 g/m² das Textilstück mit der zu bedruckenden Seite nach oben und anschließend das Thermosublimationspapier mit der bedruckten Thermotransferschicht nach unten, gefolgt von einem weiteren ungestrichenen Schutzpapier mit einem Flächengewicht < 60 g/m² aufgelegt wurde. Als Transferpresse wurde eine Qubeat Transferpresse (Model No. HP 3802 1400 W) eingesetzt.

**Tabelle I (Materialangaben)**

| | | Vergleichsbeispiel 1 | Beispiel 1 |
|---|---|---|---|
| **Rohpapier** | | | |
| Flächengewicht | [g/m²] | 72 | |
| Cobb-Wert * | [g/m²] | 114 | |
| Luftdurchlässigkeit * nach Bendtsen * | [ml/min.] | 1118 | |
| **Strichrezeptur** | | [% otro] | [% otro] |
| Dextrin | | 10,9 | 7,32 |
| Carboxymethylcellulose (CMC) | | 33,74 | 22,66 |
| Sorbit | | 55,36 | 37,17 |
| Hypod 2000 ** | | 0 | 32,85 |
| **Wassergehalt** | | | |
| (Gesamtrezeptur) | | 79% | 73% |
| **Trocknungstemperatur** | [°C] | 105 °C | |
| **Trocknungszeit** | [min] | 3min | |

| | | | |
|---|---|---|---|
| Anmerkungen: * Zu den in der Tabelle I in den nachfolgenden Tabellen II bis IV mit einem Stern gekennzeichneten Werten werden nachfolgend Bestimmungs- bzw. Bewertungsmethoden näher bezeichnet. ** Polyethylen-Polypropylen-Copolymer, Schmelzpunkt 89°C, mittlere Teilchengröße ca. 1 µm (Hersteller Fa. Dow) | | | |

**Tabelle II (Messwerte zu Rezepturen der Tabelle I)**

| | | Vergleichsbeispiel 1 | Beispiel 1 |
|---|---|---|---|
| Luftdurchlässigkeit nach Bendtsen* | [ml/min.] | 510 | 100 |
| Cobb-Wert Oberseite | g/m² | 72,5 | 100,4 |
| Cobb-Wert Rückseite | g/m² | 86 | 103,2 |
| Randwinkel* Oberseite | [°] | 38 | 100 |

| Prüftinte J-Teck | | | |
|---|---|---|---|
| Tintentrocknungswert als Kontrast Schwarzfeld | [%] | 0,0 | 6,0 |
| Haftung* | [Note] | >4 | 1 |
| Mottling* | [Note] | 5 | 2 |
| Optische Dichte* gemessen am Textil | | | |
| schwarz | | 1,18 | 1,36 |
| blau | | 1,12 | 1,31 |
| gelb | | 1,24 | 1,30 |

| Prüftinte Sawgrass | | | |
|---|---|---|---|
| Tintentrocknungswert* als Kontrast Schwarzfeld | [%] | 0,0 | 2,7 |
| Haftung* | [Note] | >4 | 1-2 |
| Mottling* | [Note] | 6 | 2-3 |
| Optische Dichte* gemessen am Textil | | | |
| schwarz | | 1,04 | 1,19 |
| blau | | 1,04 | 1,25 |
| gelb | | 1,21 | 1,26 |

**Tabelle III (Materialien)**

| | | Vergleichsbeispiel 2 | Beispiel 2 (Erfindung) | Vergleichsbeispiel 3 | Beispiel 3 (Erfindung) |
|---|---|---|---|---|---|
| **Rohpapier** | | | | | |
| Flächengewicht | [g/m²] | 94 | | 94 | |
| Cobb-Wert | [g/m²] | 137 | | 137 | |
| Luftdurchlässigkeit nach Bendtsen | [ml/min.] | 407 | | 407 | |
| **Strichrezeptur** | | [% otro] | [% otro] | [% otro] | [% otro] |
| Dextrin | | 10,9 | 7,32 | 10,9 | 7,32 |
| Carboxymethylcellulose (CMC) | | 33,74 | 22,66 | 33,74 | 22,66 |
| Sorbit | | 55,36 | 37,17 | 55,36 | 37,17 |
| Hypod 2000 ** | | 0 | 32,85 | 0 | 32,85 |
| **Wassergehalt** | | 79% | 73% | 79% | 73% |
| (Gesamtrezeptur) | | | | | |
| **Trocknungstemperatur** | [°C] | 70 °C | | 105 °C | |
| **Trocknungszeit** | [min] | 5 min | | 3min | |

| | | | | | |
|---|---|---|---|---|---|
| Anmerkung: ** Polyethylen-Polypropylen-Copolymer, Schmelzpunkt 89°C, mittlere Teilchengröße ca. 1 µm (Hersteller Fa. Dow) | | | | | |

**Tabelle IV (Messwerte zu Tabelle III)**

| | | Vergleichsbeispiel 2 | Beispiel 2 (Erfindung) | Vergleichsbeispiel 3 | Beispiel 3 (Erfindung) | Cooler Concepts DIGITALL™ S10 | Cham TRANS-JET BOOST | Coldenhove Xtreme |
|---|---|---|---|---|---|---|---|---|
| Luftdurchlässigkeit* nach Bendtsen | [ml/min.] | 46 | 67 | 26 | 17 | 20 klebt/nicht messbar | 3,8 | 177 |
| Cobb-Wert Oberseite | g/m ² | 83 | 88 | 93,2 | 92 | | 35 | 42 |
| Cobb-Wert Rückseite | g/m ² | 99 | 104 | 97,6 | 108 | 123 | 22 | 24 |
| Randwinkel* Oberseite | [°] | 24 | 80 | 30 | 110 | 44 | <20 | 28 |

| Prüftinte J-Teck | | | | | | | | |
|---|---|---|---|---|---|---|---|---|
| Tintentrocknungswert* als Kontrast Schwarzfeld | [%] | 2,9 | 4,8 | 1,8 | 7,6 | 7,6 | 0,0 | 3,9 |
| Haftung* | [Note] | >4 | 1 | >4 | 1 | 3 | >4 | >4 |
| Mottling* | [Note] | 6 | 1-2 | 6 | 1-2 | 2 | 1 | 1 |
| Optische Dichte* gemessen am Textil | | | | | | | | |
| schwarz | | 1,32 | 1,36 | 1,30 | 1,36 | 1,26 | 1,36 | 1,33 |
| blau | | 1,24 | 1,34 | 1,24 | 1,33 | 1,13 | 1,33 | 1,24 |
| gelb | | 1,28 | 1,31 | 1,29 | 1,31 | 1,21 | 1,35 | 1,3 |

| Prüftinte Sawgrass | | | | | | | | |
|---|---|---|---|---|---|---|---|---|
| Tintentrocknungswert* als Kontrast Schwarzfeld | [%] | 2,5 | 4,0 | 3,0 | 5,4 | 17,7 | 0,0 | 6,6 |
| Haftung* | [Note] | >4 | 1 | >4 | 1 | 2 | 4 | >4 |
| Mottling* | [Note] | 6 | 2 | 6 | 2 | 1 | 1 | 1-2 |
| Optische Dichte* gemessen am Textil | | | | | | | | |
| schwarz | | 1,17 | 1,19 | 1,18 | 1,23 | 1,22 | 1,23 | 1,24 |
| blau | | 1,20 | 1,24 | 1,22 | 1,28 | 1,25 | 1,25 | 1,27 |
| gelb | | 1,21 | 1,27 | 1,23 | 1,27 | 1,19 | 1,22 | 1,21 |

### Mess- bzw. Bewertungsmethoden, deren Ergebnisse in den Tabellen I bis IV bezeichnet sind:

1. Der Cobb-Wert wird bestimmt nach ISO-535, die Luftdurchlässigkeit (bzw. Porosität) nach Bendtsen nach ISO-5636-3 sowie das Flächengewicht nach ISO-536.

### 2. Tintentrocknungswert

Die Trocknungsgeschwindigkeit der Tinte auf dem Thermosublimationspapier wird als Kontrastwert in % im Schwarzfeld angegeben. Hierzu wurde der bedruckte Thermosublimationsbogen unmittelbar nach Beendigung des Drucks mit der unbedruckten Seite nach unten auf eine Kartonauflage gelegt, 15 s nach Beendigung des Drucks ein Konterstreifen (Phoenix Imperial II/II, APCO lichtecht glänzend weiß, holzfrei 150 g/m², Fa. Scheufelen) auf den bedruckten Bereich gelegt und unmittelbar mit einer 2,3 kg schweren Metallwalze druckfrei überrollt. Anschließend wurde der Konterstreifen abgenommen und auf der dem ursprünglichen Ink-Jet-Druck zugewandten Seite der Kontrastwert durch Messung der Reflexion mit einem handelsüblichen Messgerät (Elrepho SE 070 Gerät der Fa. Lorentzen & Wettre) an einer ursprünglich dem Schwarzfeld zugewandten Stelle (a) sowie an einer einem ursprünglich unbedruckten Bereich zugewandten Stelle (b) des Konterstreifens wie folgt ermittelt: $Kontrast \left[%\right] = \frac{\left(R2-R1\right) ∗ 100}{R 2}$ (R 2 = Reflexion (Y 395 nm) der Stelle b, R 1 = Reflexion der Stelle a)

### 3. Mottling

Die Bestimmung des Mottlings als Grad der Wolkigkeit des transferierten Ausdrucks auf dem Textil erfolgte visuell und wurde nach folgender Notenskala bewertet:
Note 1: Sehr gut, Druck absolut wolkenfrei
Note 2: Gut, Druck wolkenfrei
Note 3: Befriedigend, Druck leicht unruhig
Note 4: Ausreichend, Druck unruhig
Note 5: Mangelhaft, Druck wolkig
Note 6: Ungenügend, Druck sehr wolkig

### 4. Randwinkel

Für die Bestimmung des Randwinkels wurde ein handelsübliches Randwinkelmessgerät der Fa. Lorentzen & Wettre herangezogen. Die Tropfengröße (Höhe und Breite) wurde 10 s nach Aufsetzen des Wassertropfens (demineralisiertes Wasser) mit der Spritzenspitze gemessen. Es wurden jeweils drei Messungen an einem 15 mm breiten Prüfstreifen durchgeführt und der Mittelwert ohne Nachkommastelle angegeben.

### 5. Haftung

Die Bestimmung der Haftung des Thermosublimationspapiers an dem Textil wurde wie folgt bestimmt. Nach Ausführung des Transferdrucks in der Transferpresse wurde auf einem Labortisch die Haftung des Thermosublimationspapiers an dem Textil bei händischer Trennung dieser Lagen in Noten wie untenstehend charakterisiert. Die Trennung wurde hierbei derart vorgenommen, dass eine Ecke des flächigen Textils von der Papierlage getrennt wurde und anschließend das Textil händisch in einem Winkel von 90 ° bis 120 ° von dem flach liegenden Papier abgezogen wurde.
Note 1: Muster klebt deutlich am Textil
Note 2: Muster klebt leicht am Textil
Note 3: Muster klebt sehr leicht am Textil
Note 4: Muster klebt nicht am Textil
Note 5: Ein Ablösen des Musters von dem Textil ist nur unter Beschädigung des Musters möglich
Note 6: Ein Ablösen des Musters von dem Textil ist nur unter Zerstörung des Musters möglich

6. Die optische Dichte wurde mit einem GretagMacbeth D19C im Automatischen Farbmodus gemessen.

## Patentansprüche

1. Thermosublimationspapier zum Bedrucken mit einen sublimierbaren Farbstoff enthaltenden Tinten, insbesondere mit Ink-Jet-Tinten, bei dem auf einem porösen Basispapier eine zu bedruckende poröse hydrophile Thermotransferschicht ausgebildet ist, **dadurch gekennzeichnet, dass** sich in der Thermotransferschicht thermoplastische Teilchen einer Teilchengröße von 0,3 bis 5 µm und eines Schmelzpunktes von 35°C bis 190°C sowie hydrophile Mono-, Oligo- oder Polymere befinden, wobei die Thermotransferschicht 5 bis 65 Gew.-% thermoplastische Teilchen enthält.

2. Thermosublimationspapier nach Anspruch 1, **dadurch gekennzeichnet, dass** die thermoplastischen Teilchen einen Schmelzpunkt von 120°C bis 190°C, insbesondere von 130°C bis 170°C, aufweisen.

3. Thermosublimationspapier nach einem der Ansprüche 1 bis 2, **dadurch gekennzeichnet, dass** die Thermotransferschicht 10 bis 45 Gew.-% thermoplastische Teilchen enthält.

4. Thermosublimationspapier nach mindestens einem der vorangehenden Ansprüche, **dadurch gekennzeichnet, dass** die thermoplastischen Teilchen auf Polyolefinen, insbesondere auf einem Copolymer aus Ethylen und Propylen, Polyacrylaten, Polymethacrylaten, Acrylnitril-Butadien-Styrol-Polymeren, Polylactaten, Polycarbonaten, Polyethylenterephthalat, Polystyrol, Polyvinylchlorid, Polyetherketonen, Zelluloid oder Polyamiden beruhen.

5. Thermosublimationspapier nach mindestens einem der vorhergehenden Ansprüche, **dadurch gekennzeichnet, dass** die thermoplastischen Teilchen auf ihrer Oberfläche hydrophile Gruppen, insbesondere in Form von Carboxylat-, Hydroxyl-, Sulfonat- und/oder Amino-Gruppen, aufweisen.

6. Thermosublimationspapier nach mindestens einem der vorangehenden Ansprüche, **dadurch gekennzeichnet, dass** der Cobb-Wert des Basispapiers, vermessen an der Rückseite des Verbundmaterials, 45 bis 165 g/m², insbesondere 55 bis 150 g/m², und der Cobb-Wert der Thermotransferschicht, vermessen im Verbundmaterial an der Oberseite, 30 bis 120 g/m², insbesondere 40 bis 110 g/m², beträgt.

7. Thermosublimationspapier nach mindestens einem der vorhergehenden Ansprüche, **dadurch gekennzeichnet, dass** sich die Thermotransferschicht auf der Siebseite des Basispapiers befindet.

8. Thermosublimationspapier nach mindestens einem der vorhergehenden Ansprüche, **dadurch gekennzeichnet, dass** das Thermosublimationspapier eine Porosität von höchstens 200 ml/min, insbesondere höchstens 150 ml/min, und/oder mindestens 25 ml/min, gemessen nach ISO-5636-3, aufweist.

9. Thermosublimationspapier nach mindestens einem der vorhergehenden Ansprüche, **dadurch gekennzeichnet, dass** die Thermotransferschicht durch Einbezug von in Wasser löslichen Mono-, Oligo- oder Polymeren hydrophil eingestellt wird, insbesondere mit Polyvinylalkohol, Carboxyalkylcellulose, Stärke, Stärkeabbauprodukten, insbesondere in Form von Dextrinen, modifizierter Stärke, Cellulosederivaten, höherwertigen Alkoholen, insbesondere in Form von fünfwertigen Alkoholen (Pentiten) sowie sechswertigen Alkoholen (Hexiten), insbesondere in Form von Sorbit, Alginaten und/oder Gelatine.

10. Thermosublimationspapier nach einem der vorhergehenden Ansprüche, **dadurch gekennzeichnet, dass** die Thermotransferschicht bis zu 60 Gew.-%, insbesondere 0,3 bis 35 Gew.-%, eines Füllstoffs, insbesondere in Form von Kaolin, kalziniertem Kaolin, gefälltem CaCO₃ und/oder Kieselsäure, enthält.

11. Thermosublimationspapier nach einem der vorhergehenden Ansprüche, **dadurch gekennzeichnet, dass** es oberflächenaktive Stoffe in amphoterer, kationischer, anionischer oder nicht-ionischer Form enthält.

12. Thermosublimationspapier nach mindestens einem der vorhergehenden Ansprüche, **dadurch gekennzeichnet, dass** die Schichtdicke der Thermotransferschicht 1,5 bis 20 µm, insbesondere 3,0 bis 8,0 µm, beträgt.

13. Thermosublimationspapier nach mindestens einem der vorhergehenden Ansprüche, **dadurch gekennzeichnet, dass** die Schichtdicke des Basispapiers 45 bis 165 µm, insbesondere 90 bis 130 µm, beträgt.

14. Thermosublimationspapier nach mindestens einem der vorhergehenden Ansprüche, **dadurch gekennzeichnet, dass** das Basispapier anorganische Bestandteile, insbesondere in Form von CaCO₃, Kaolin oder Talkum, enthält.

15. Verfahren zur Herstellung eines Thermosublimationspapiers nach mindestens einem der Ansprüche 1 bis 14, **dadurch gekennzeichnet, dass** auf ein poröses Basispapier eines Cobb-Wertes von 55 bis 150 g/m², insbesondere 70 bis 150 g/m², in einer Papier- oder Streichmaschine on- oder offline eine wässrige Streichmasse aufgetragen wird, die thermoplastische Teilchen und zur Ausbildung einer porösen hydrophilen Thermotransferschicht hydrophile Mono-, Oligo- oder Polymere enthält und danach zum Erhalt des Thermosublimationspapiers eine Trocknung durchgeführt wird.

16. Verfahren nach Anspruch 15, **dadurch gekennzeichnet, dass** zwischen der Thermotransferschicht und dem Basispapier in einem getrennten Arbeitsschritt oder gleichzeitig on- oder offline eine oder mehrere Schichten ausgebildet werden, die der Thermotransferschicht entsprechen, jedoch keine thermoplastischen Teilchen enthält.

17. Verfahren nach Anspruch 15, **dadurch gekennzeichnet, dass** zwischen der Thermotransferschicht und dem Basispapier in einem getrennten Arbeitsschritt oder gleichzeitig on- oder offline eine oder mehrere Schichten ausgebildet werden, die nicht der Zusammensetzung der Thermotransferschicht entsprechen.

18. Verfahren nach Anspruch 15, **dadurch gekennzeichnet, dass** zwischen der Thermotransferschicht und dem Basispapier in einem getrennten Arbeitsschritt oder gleichzeitig on- oder offline eine Zwischenschicht ausgebildet wird, die der Thermotransferschicht entspricht.

19. Verfahren nach mindestens einem der Ansprüche 15 bis 18, **dadurch gekennzeichnet, dass** ein ungeleimtes Basispapier eingesetzt wird.

20. Verfahren nach mindestens einem der Ansprüche 15 bis 18, **dadurch gekennzeichnet, dass** die Streichmasse zur Ausbildung der Thermotransferschicht in Form eines Vorhangstrichs, als Walzen- oder Düsenauftrag mit Rollrakel oder Rakelmesser, mit einer Filmpresse oder mittels eines Druckverfahrens, insbesondere mit einer Rasterwalze, aufgetragen wird.

21. Verfahren nach mindestens einem der Ansprüche 15 bis 20, **dadurch gekennzeichnet, dass** auf der Rückseite des Thermosublimationspapiers on- oder offline eine oder mehrere weitere Schichten ausgebildet werden, insbesondere als Schutzschicht.

22. Verfahren nach Anspruch 21, **dadurch gekennzeichnet, dass** eine Rückseitenbeschichtung ausgebildet wird, die organische Materialien, insbesondere Bindemittel und/oder oberflächenaktive Stoffe, und/oder anorganische Materialien, insbesondere Pigmente, enthält.

23. Verwendung des Thermosublimationspapiers nach mindestens einem der Ansprüche 1 bis 14 zum Bedrucken flächiger Materialien, insbesondere von Folien und Textilien.

24. Verwendung nach Anspruch 23, **dadurch gekennzeichnet, dass** die Textilien Gewebe, Gewirke und/oder Filz, insbesondere kunstfaserhaltige Textilien darstellen.

## Claims

1. A thermal sublimation paper for printing with inks containing a sublimable dye, especially with inkjet inks, wherein a porous hydrophilic thermal transfer layer for printing is formed on a porous base paper, **characterized in that** in the thermal transfer layer there are thermoplastic particles with a particle size of 0.3 to 5 µm and a melting point of 35°C to 190°C as well as hydrophilic monomers, oligomers or polymers, wherein the thermal transfer layer contains 5 to 65 wt.% thermoplastic particles.

2. A thermal sublimation paper according to claim 1, **characterized in that** the thermoplastic particles have a melting point of 120°C to 190°C, especially of 130°C to 170°C.

3. A thermal sublimation paper according to claim 1 or claim 2, **characterized in that** the thermal transfer layer contains 10 to 45 wt% of thermoplastic particles.

4. A thermal sublimation paper according to at least one of the preceding claims, **characterized in that** the thermoplastic particles are based on polyolefins, especially on a copolymer of ethylene and propylene, polyacrylates, polymethacrylates, acrylonitrile-butadiene-styrene polymers, polylactates, polycarbonates, polyethylene terephthalate, polystyrene, polyvinyl chloride, polyether ketone, celluloid or polyamides.

5. A thermal sublimation paper according to at least one of the preceding claims, **characterized in that** the thermoplastic particles have hydrophilic groups on their surface, especially in the form of carboxylate, hydroxyl, sulfonate and/or amino groups.

6. A thermal sublimation paper according to at least one of the preceding claims, **characterized in that** the Cobb value of the base paper (measured on the reverse side of the composite material) is 45 to 165 g/m², especially 55 to 150 g/m², and the Cobb value of the thermal transfer layer (measured in the composite material on the top side) is 30 to 120 g/m², especially 40 to 110 g/m².

7. A thermal sublimation paper according to at least one of the preceding claims, **characterized in that** the thermal transfer layer is on the wire side of the base paper.

8. A thermal sublimation paper according to at least one of the preceding claims, **characterized in that** the thermal sublimation paper has a porosity of at most 200 ml/min, especially at most 150 ml/min, and/or at least 25 ml/min, measured according to ISO-5636-3.

9. A thermal sublimation paper according to at least one of the preceding claims, **characterized in that** the thermal transfer layer is hydrophobilized by incorporation of water-soluble monomers, oligomers or polymers, especially with polyvinyl alcohol, carboxyalkylcellulose, starch, starch degradation products, especially in the form of dextrins, modified starch, cellulose derivatives, polyhydric alcohols, especially in the form of pentahydric alcohols (pentitols) and also hexahydric alcohols (hexitols), especially in the form of sorbitol, alginates and/or gelatin.

10. A thermal sublimation paper according to any one of the preceding claims, **characterized in that** the thermal transfer layer contains up to 60 wt%, especially 0.3 to 35 wt%, of a filler, especially in the form of kaolin, calcined kaolin, precipitated CaCO₃ and/or silica.

11. A thermal sublimation paper according to any one of the preceding claims, **characterized in that** it contains surface-active substances in amphoteric, cationic, anionic or nonionic form.

12. A thermal sublimation paper according to at least one of the preceding claims, **characterized in that** the layer thickness of the thermal transfer layer is 1.5 to 20 µm, especially 3.0 to 8.0 µm.

13. A thermal sublimation paper according to at least one of the preceding claims, **characterized in that** the layer thickness of the base paper is 45 to 165 µm, especially 90 to 130 µm.

14. A thermal sublimation paper according to at least one of the preceding claims, **characterized in that** the base paper contains inorganic constituents, especially in the form of CaCO₃, kaolin or talc.

15. A method for producing a thermal sublimation paper according to at least one of claims 1 to 14, **characterized in that** an aqueous coating slip which contains thermoplastic particles and hydrophic monomers, oligomers or polymers suitable for forming a porous hydrophilic thermal transfer layer, is applied to a porous base paper with a Cobb value of 55 to 150 g/m², especially 70 to 150 g/m², on- or offline in a paper machine or coating machine, followed by drying to give the thermal sublimation paper.

16. A method according to claim 15, **characterized in that** between the thermal transfer layer and the base paper, in a separate operation or simultaneously on- or offline, one or more layers are formed which correspond to the thermal transfer layer but contains no thermoplastic particles.

17. A method according to claim 15, **characterized in that** between the thermal transfer layer and the base paper, in a separate operation or simultaneously on- or offline, one or more layers are formed which do not correspond to the composition of the thermal transfer layer.

18. A method according to claim 15, **characterized in that** between the thermal transfer layer and the base paper, in a separate operation or simultaneously on- or offline, an interlayer is formed which corresponds to the thermal transfer layer.

19. A method according to at least one of claims 15 to 18, **characterized in that** an unsized base paper is used.

20. A method according to at least one of claims 15 to 18, **characterized in that** the coating slip for forming the thermal transfer layer is applied by customary coating methods, especially in the form of a curtain coating, as roll or nozzle application with roller doctor or doctor knife, with a film press, or by means of a printing process, especially with an engraved roll.

21. A method according to at least one of claims 15 to 20, **characterized in that** on the reverse side of the thermal sublimation paper, on- or offline, one or more further layers are formed, especially as protective layer.

22. A method according to claim 21, **characterized in that** a reverse side coating is formed which contains organic materials, especially binders and/or surface-active substances, and/or inorganic materials, especially pigments.

23. The use of a thermal sublimation paper according to at least one of claims 1 to 14 for printing sheet-like materials, especially films and textiles.

24. The use according to claim 23, **characterized in that** the textiles constitute woven fabric, knitted fabric and/or felt, especially textiles containing manmade fibre.

## Revendications

1. Papier de thermosublimation destiné à être imprimé avec des encres contenant un colorant sublimable, en particulier des encres à jet d'encre, où une couche de transfert thermique hydrophile poreuse à imprimer est réalisée sur un papier de base poreux, **caractérisé en ce que** des particules thermoplastiques d'une taille de particules de 0,3 à 5 µm et d'un point de fusion de 35 °C à 190 °C ainsi que des mono-, oligo- et polymères hydrophiles se trouvent dans la couche de transfert thermique, dans lequel la couche de transfert thermique contient 5 à 65 % en poids de particules thermoplastiques.

2. Papier de thermosublimation selon la revendication 1, **caractérisé en ce que** les particules thermoplastiques présentent un point de fusion de 120 °C à 190 °C, en particulier de 130 °C à 170 °C.

3. Papier de thermosublimation selon l'une quelconque des revendications 1 à 2, **caractérisé en ce que** la couche de transfert thermique contient 10 à 45 % en poids de particules thermoplastiques.

4. Papier de thermosublimation selon au moins l'une quelconque des revendications précédentes, **caractérisé en ce que** les particules thermoplastiques sont à base de polyoléfines, en particulier d'un copolymère composé d'éthylène et de propylène, de polyacrylates, de polyméthacrylates, de polymères acrylonitrile-butadiène-styrène, de polylactates, de polycarbonates, de polytéréphtalate d'éthylène, de polystyrène, de polychlorure de vinyle, de polyéthercétones, de celluloïd ou de polyamides.

5. Papier de thermosublimation selon au moins l'une quelconque des revendications précédentes, **caractérisé en ce que** les particules thermoplastiques présentent sur leur surface des groupes hydrophiles, en particulier sous la forme de groupes carboxylate, hydroxyle, sulfonate et/ou amino.

6. Papier de thermosublimation selon au moins l'une quelconque des revendications précédentes, **caractérisé en ce que** l'indice Cobb du papier de base, mesuré au niveau du côté arrière du matériau composite, va de 45 à 165 g/m², en particulier de 55 à 150 g/m², et l'indice Cobb de la couche de transfert thermique, mesuré dans le matériau composite au niveau du côté supérieur, va de 30 à 120 g/m², en particulier de 40 à 110 g/m².

7. Papier de thermosublimation selon au moins l'une quelconque des revendications précédentes, **caractérisé en ce que** la couche de transfert thermique se trouve sur le côté tamis du papier de base.

8. Papier de thermosublimation selon au moins l'une quelconque des revendications précédentes, **caractérisé en ce que** le papier de thermosublimation présente une porosité de 200 ml/min au maximum, en particulier de 150 ml/min au maximum, et/ou d'au moins 25 ml/min, mesurée selon la norme ISO-5636-3.

9. Papier de thermosublimation selon au moins l'une quelconque des revendications précédentes, **caractérisé en ce que** la couche de transfert thermique est réglée de manière hydrophile par intégration de mono-, oligo- ou polymères solubles dans l'eau, en particulier avec de l'alcool polyvinylique, de la carboxyalkylcellulose, de l'amidon, des produits de dégradation de l'amidon, en particulier sous la forme de dextrines, d'amidon modifié, de dérivés de cellulose, d'alcools supérieurs, en particulier sous la forme d'alcools pentavalents (pentitols) ainsi que d'alcools hexavalents (hexitols), en particulier sous la forme de sorbitol, d'alginates et/ou de gélatine.

10. Papier de thermosublimation selon l'une quelconque des revendications précédentes, **caractérisé en ce que** la couche de transfert thermique contient jusqu'à 60 % en poids, en particulier de 0,3 à 35 % en poids, d'une charge, en particulier sous la forme de kaolin, de kaolin calciné, de CaCO₃ précipité et/ou d'acide silicique.

11. Papier de thermosublimation selon l'une quelconque des revendications précédentes, **caractérisé en ce qu'**il contient des substances tensio-actives sous une forme amphotère, cationique, anionique ou non anionique.

12. Papier de thermosublimation selon l'une quelconque des revendications précédentes, **caractérisé en ce que** l'épaisseur de couche de la couche de transfert thermique va de 1,5 à 20 µm, en particulier de 3,0 à 8,0 µm.

13. Papier de thermosublimation selon au moins l'une quelconque des revendications précédentes, **caractérisé en ce que** l'épaisseur de couche du papier de base va de 45 à 165 µm, en particulier de 90 à 130 µm.

14. Papier de thermosublimation selon au moins l'une quelconque des revendications précédentes, **caractérisé en ce que** le papier de base contient des constituants inorganiques, en particulier sous la forme de CaCO₃, de kaolin ou de talc.

15. Procédé de fabrication d'un papier de thermosublimation selon au moins l'une quelconque des revendications 1 à 14, **caractérisé en ce qu'**une pâte de couchage aqueuse est appliquée en ligne ou hors ligne sur un papier de base poreux d'un indice de Cobb de 55 à 150 g/m², en particulier de 70 à 150 g/m², dans une machine à papier ou de couchage, laquelle contient des particules thermoplastiques et, pour réaliser une couche de transfert thermique hydrophile poreuse, des mono-, oligo- ou de polymères hydrophiles et un séchage est effectué pour obtenir le papier de thermosublimation.

16. Procédé selon la revendication 15, **caractérisé en ce qu'**une ou plusieurs couches sont réalisées en ligne ou hors ligne entre la couche de transfert thermique et le papier de base lors d'une étape de travail séparée ou simultanément, lesquelles correspondent à la couche de transfert thermique, ne contiennent toutefois aucune particule thermoplastique.

17. Procédé selon la revendication 15, **caractérisé en ce qu'**une ou plusieurs couches sont réalisées en ligne ou hors-ligne entre la couche de transfert thermique et le papier de base lors d'une étape de travail séparée ou simultanément, lesquelles ne correspondent pas à la composition de la couche de transfert thermique.

18. Procédé selon la revendication 15, **caractérisé en ce qu'**une couche intermédiaire est réalisée en ligne ou hors-ligne entre la couche de transfert thermique et le papier de base lors d'une étape de travail séparée ou simultanément, laquelle correspond à la couche de transfert thermique.

19. Procédé selon au moins l'une quelconque des revendications 15 à 18, **caractérisé en ce qu'**un papier de base non encollé est employé.

20. Procédé selon au moins l'une quelconque des revendications 15 à 18, **caractérisé en ce que** la pâte de couchage est appliquée en tant qu'application au rouleau ou application par buse avec une racle tournante ou une lame de racle, avec une presse à pelliculer ou au moyen d'un procédé d'impression, en particulier avec un cylindre tramé, pour réaliser la couche de transfert thermique sous la forme d'une couche d'apprêt.

21. Procédé selon au moins l'une quelconque des revendications 15 à 20, **caractérisé en ce qu'**une ou plusieurs autres couches sont réalisées en ligne ou hors ligne sur le côté arrière du papier de thermosublimation, en particulier en tant que couche de protection.

22. Procédé selon la revendication 21, **caractérisé en ce qu'**est réalisé un revêtement de côté arrière, qui contient des matériaux organiques, en particulier des liants et/ou des substances tensio-actives, et/ou des matériaux inorganiques, en particulier des pigments.

23. Utilisation du papier de thermosublimation selon au moins l'une quelconque des revendications 1 à 14 pour imprimer des matériaux plats, en particulier des films ou des textiles.

24. Utilisation selon la revendication 23, **caractérisée en ce que** les textiles constituent des tissus, des tricots et/ou du feutre, en particulier des textiles contenant des fibres synthétiques.
